# FASCICULE DE BREVET EUROPEEN

(11) **EP 1 298 235 B1**
(45) Date de publication et mention de la délivrance du brevet: **04.01.2006**
(21) Numéro de dépôt: 02356181.4
(22) Date de dépôt: 20.09.2002
(51) Int. Cl.: D03D 15/00, A47L 13/16

(54) **Textile d'entretien**
Reinigungstuch
Cleaning cloth

(30) Priorité: 27.09.2001 FR 0112453
(43) Date de publication de la demande: 02.04.2003
(73) Titulaire: Thion S.A., 69470 Cours la Ville (FR)
(72) Inventeur: Thion, Jean-Jacques, 69470 Cours La Ville (FR); Thion, Jean-Louis, 69470 Cours La Ville (FR)
(74) Mandataire: Maureau, Philippe

(56) Documents cités:
- EP-A- 0 727 174
- EP-A- 0 824 007
- EP-A- 0 953 314
- DE-U- 29 706 500
- GB-A- 2 287 966

## Description

La présente invention concerne un textile d'entretien tissé pour notamment serpillière ou lavette.

Pour réaliser efficacement leur fonction de nettoyage, les textiles d'entretien doivent présenter plusieurs propriétés.

Ils doivent notamment réaliser la désolidarisation des particules de saleté indésirables présentes sur la surface à nettoyer.

Ils doivent, de plus, présenter une bonne capacité d'absorption des liquides. En effet, les agents de lavage sont généralement en solution dans de l'eau. Ils sont dispersés sur la surface à nettoyer par le textile d'entretien après avoir été absorbés par ce dernier.

En outre, ils doivent faire preuve de résistance à l'abrasion pour présenter une importante durée de vie.

Enfin, il est souhaitable que les textiles d'entretien soient faciles à entretenir, c'est-à-dire qu'ils puissent être lavés entre chaque utilisation sans dégradation de leurs propriétés.

Les textiles d'entretien dans lesquels sont coupés des serpillières ou des lavettes sont traditionnellement réalisés en tissage gaufré.

Les fils de chaîne et les fils de trame réalisant l'armure de ces textiles sont réalisés avec des fibres de coton, de viscose ou des fibres de récupération, les fils de trame étant de très gros diamètre, liés à des fils de chaîne fins et peu nombreux.

Ces textiles ne donnent toutefois pas entièrement satisfaction lorsqu'ils sont employés en tant que serpillière ou lavette.

Notamment, leur capacité à décoller les particules de saletés se révèle médiocre.

De plus, leur résistance à l'abrasion n'est pas totalement satisfaisante, ces textiles présentent une durée de vie moyenne.

Enfin, l'entretien de ces textiles ne peut se faire que dans une solution javellisée, ce qui n'assure qu'un nettoyage très partiel. En effet, les textiles gaufrés, lors de leur passage dans une machine à laver, se rétractent fortement et leur aspect est considérablement dégradé.

On connaît, par le document EP-A-727 141, un textile d'entretien tissé dont les fils de chaîne sont constitués d'un mélange de coton et de fibres synthétiques.

Un but de la présente invention est de proposer un textile d'entretien présentant des capacités de nettoyage accrues.

Un autre but de l'invention est de proposer un textile d'entretien présentant une meilleure résistance à l'abrasion.

Un autre but de l'invention est de fournir un textile d'entretien qui puisse lui-même être lavé de manière simple et efficace.

A cet effet, le textile d'entretien présente une armure gaufrée formée par un entrecroisement de fils trame et de fils de chaîne, les fils de chaîne étant constitués de fibres de coton et de fibres synthétiques, caractérisé en ce que les fils de trame sont constitués d'une pluralité de brins retordus, chaque brin étant formé de microfibres synthétiques.

Le textile défini par cette armure et cette contexture permet d'effectuer un décollage des particules de saleté avec une remarquable efficacité. En effet, les microfibres constituant les fils de trame sont en nombre très supérieur à celui de fibres cellulosiques traditionnellement utilisées pour ce type de textile. Par conséquent, le nombre de points de contact entre le tissu et la surface à nettoyer se trouve augmenté de manière considérable. L'efficacité de nettoyage de ce tissu est donc sensiblement supérieure à celle des tissus traditionnels.

En outre des tests consistant à passer cycliquement une matière abrasive sur ce textile et sur un textile traditionnel, ont montré que le textile objet de l'invention présente une résistance à l'abrasion deux fois supérieure à celle d'un textile traditionnel.

Les fils de trame présentent un numéro métrique compris entre 1,4 et 1,7 et de préférence leur numéro métrique est égal à 1,6.

Selon une caractéristique avantageuse, les fils de trame sont constitués de brins dont la cohésion est assurée par une torsion inférieure à 100 tours par mètre, cette torsion étant de préférence égale à 70 tours par mètre.

Grâce au regroupement de microfibres en un fil de section importante présentant une torsion modérée, il se crée des faisceaux creux susceptibles par capillarité de se charger en liquide. Le tissu selon l'invention présente donc une très bonne capacité d'absorption. Cette capacité d'absorption est sensiblement équivalente à celle des tissus à base de fibres cellulosiques qui sont intrinsèquement absorbante.

Selon un mode de réalisation préféré, chacun des brins constituant les fils de trame est constitué d'au moins 144 microfibres synthétiques de titre au plus égal 1,20 dtex.

De préférence, chacun des brins constituant les fils de trame est constitué de 144 microfibres synthétiques de titre égal 1,15 dtex.

De manière avantageuse, ce textile présente une masse comprise entre 400 g/m² et 500 g/m², cette masse étant de préférence comprise entre 440 g/m² et 480 g/m².

Selon une possibilité avantageuse, les microfibres sont constituées de polyester.

Ce textile présente une action dégraissante et réduit la présence bactérienne. En effet, le polyester est une fibre lipophile. Or, l'une des causes principales du stockage de poussières et de particules de saleté provient du dépôt de ces dernières sur une pellicule grasse qui recouvre toute surface.

Cette pellicule grasse abrite en outre des bactéries, ces dernières se nourrissant de lipides.

Le retrait de cette pellicule grasse par les microfibres de polyester réalise simultanément un enlèvement des bactéries qui s'y trouvent.

Selon une possibilité, les microfibres sont constituées de polyamide ou d'un mélange de polyester et polyamide.

En outre, les fils de chaîne sont constitués pour 50% de fibres de coton et pour 50% de fibres synthétiques.

La présence pour moitié de coton dans les fils de chaîne permet de stabiliser l'armure et d'éviter un glissement des fils de trame par rapport aux fils de chaîne.

Pour la bonne compréhension, l'invention est maintenant décrite en référence au dessin ci-annexé représentant à titre d'exemple non limitatif un textile d'entretien selon celle-ci.
La figure 1 est une représentation schématique de l'armure du textile.
La figure 2 est une coupe transversale d'un fil de trame textile.

Comme cela apparaît sur la figure 1, le textile présente une armure gaufrée comportant six fils de trame 1 et six fils de chaîne 2.

Le premier fil de trame présente un flotté de deux (ce fils passe consécutivement sur deux fils de chaîne 2).

Le deuxième fil de trame présente deux flottés de deux (ce fil passe consécutivement sous deux fils de chaîne) ; le premier flotté de deux est positionné, de manière symétrique, sous le flotté de deux du premier fil de trame.

Le troisième fil de trame présente deux flottés de deux (ce fil passe consécutivement sous deux fils de chaîne) ; ces flottés sont décalés par rapport au flotté de deux des premier et deuxième fil de trame.

Le quatrième fils de trame présente deux flottés de deux identiques à ceux du deuxième fils de trame.

Le cinquième fil de trame présente deux flottés de deux à inversés par rapport à ceux du quatrième fil de trame.

Le sixième fil de trame présente deux flottés de deux à inversés par rapport à ceux du troisième fil de trame.

La contexture de ce textile est la suivante.

Les fils de trame 1 sont constitués de 36 brins 3 dont la cohésion est assurée par une torsion de 70 tours par mètre.

Chacun des brins 3 est constitué de microfibres de polyester présentant un titre d'environ 1.15 dtex et chaque brin 3 comprend 144 microfibres, le titre d'un brin 3 étant d'environ 166 dtex.

Le numéro métrique des fils de trame 1 est d'environ 1.6.

Les fils de chaîne 2 sont constitués de fils composés à 50% de coton et à 50% de polyester.

La présence de coton dans les fils de chaîne 2 permet de stabiliser l'armure et d'éviter un glissement des fils de trame 1 par rapport aux fils de chaîne 2.

Ce textile est tissé avec un poids de 440 à 480 g/m².

Le textile défini par cette armure et cette contexture permet d'effectuer un décollage des particules de saleté avec une remarquable efficacité.

En effet, les microfibres constituant les fils de trame 1 sont en nombre très supérieur à celui de fibres de coton classique.

Par conséquent, le nombre de points de contact entre le tissu et la surface à nettoyer se trouve augmenté de manière considérable.

L'efficacité de nettoyage de ce tissu est donc sensiblement supérieur à celle des tissus traditionnels.

En outre, le tissu selon l'invention présente une très bonne capacité d'absorption. Grâce au regroupement de microfibres en un fil de section importante, présentant une torsion modérée, il se crée des faisceaux creux susceptibles par capillarité de se charger en liquide.

De façon inattendue, le tissu présente donc un coefficient d'absorption compris entre 430% et 450% tout à fait comparable au coefficient d'absorption des textiles d'entretien traditionnels tissés à partir de fibres cellulosiques intrinsèquement absorbantes.

De plus, étant majoritairement à base de polyester, ce textile a une action dégraissante et réduit la présence bactérienne.

En effet, le polyester est une fibre lipophile.

Or, l'une des causes principales du stockage de poussières et de particules de saleté provient du dépôt de ces dernières sur une pellicule grasse qui recouvre toute surface.

Cette pellicule grasse abrite en outre des bactéries, ces dernières se nourrissant de lipides.

Le retrait de cette pellicule grasse par les microfibres de polyester réalise simultanément un enlèvement des bactéries qui s'y trouvent.

Enfin, des tests de lavage en machine ont montré que si le textile présente un retrait dimensionnel, sa structure est restée stable et n'a pas subit de déformation sensible.

Il va de soi que l'invention n'est pas limitée à la forme de réalisation décrite ci-dessus à titre d'exemple mais qu'elle en embrasse, au contraire, toutes les variantes de réalisation. Ainsi, les fibres synthétiques pourraient être des fibres de polyamides ou des fibres mixtes de polyester et de polyamide.

## Revendications

1. Textile d'entretien présentant une armure gaufrée formée par un entrecroisement de fils trame (1) et de fils de chaîne (2), les fils de chaîne (2) étant constitués d'un mélange de fibres de coton et de fibres synthétiques, **caractérisé en ce que** les fils de trame (1) sont constitués d'une pluralité de brins (3) retordus, chaque brin (3) étant formé de microfibres synthétiques dont le titre est compris entre 0,5 et 1,15 dtex.

2. Textile d'entretien selon la revendication 1, **caractérisé en ce que** les fils de trame présentent un numéro métrique compris entre 1,4 et 1,7.

3. Textile d'entretien selon la revendication 2, **caractérisé en ce que** ce que les fils de trame présentent un numéro métrique égal à 1,6.

4. Textile d'entretien selon l'une des revendications 1 à 3, **caractérisé en ce que** les fils de trame (1) sont constitués de brins (3) dont la cohésion est assurée par une torsion inférieure à 100 tours par mètre.

5. Textile d'entretien selon la revendication 4, **caractérisé en ce que** la torsion des brins (3) est égale à 70 tours par mètre.

6. Textile d'entretien selon l'une des revendications 1 à 5, **caractérisé en ce que** chacun des brins (3) constituant les fils de trame (1) est constitué d'au moins 144 microfibres synthétiques de titre au plus égal à 1,20 dtex.

7. Textile d'entretien selon la revendication 6, **caractérisé en ce que** les chacun des brins (3) constituant les fils de trame (1) est constitué de 144 microfibres synthétiques de titre au plus égal à 1,15 dtex.

8. Textile d'entretien selon l'une des revendications 1 à 7, **caractérisé en ce qu'**il présente une masse comprise entre 400 et 500 g/m².

9. Textile d'entretien selon la revendication 8, **caractérisé en ce qu'**il présente une masse comprise entre 440 et 480 g/m².

10. Textile d'entretien selon l'une des revendications 1 à 9, **caractérisé en ce que** les microfibres sont constituées de polyester.

11. Textile d'entretien selon l'une des revendications 1 à 9, **caractérisé en ce que** les microfibres sont constituées de polyamide ou d'un mélange de polyester et polyamide.

12. Textile d'entretien selon l'une des revendications 1 à 11, **caractérisé en ce que** les fils de chaîne (2) sont constitués pour 50% de fibres de coton et pour 50% de fibres synthétiques.

## Patentansprüche

1. Reinigungstextil mit einer geprägten Bindung, die durch eine Kreuzung von Schussfäden (1) und Kettfäden (2) gebildet ist, wobei die Kettfäden (2) aus einer Mischung von Baumwollfasern und Kunstfasern gebildet sind, **dadurch gekennzeichnet, dass** die Schussfäden (1) aus einer vielzahl von verzwirnten Fasern (3) gebildet sind, die aus synthetischen Mikrofasern gefertigt sind, deren Titer im Bereich von 0,5 bis 1,15 dtex liegt.

2. Reinigungstextil nach Anspruch 1, **dadurch gekennzeichnet, dass** die Schussfäden eine metrische Nummer im Bereich von 1,4 und 1,7 besitzen.

3. Reinigungstextil nach Anspruch 2, **dadurch gekennzeichnet, dass** die Schussfäden eine metrische Nummer von 1,6 haben.

4. Reinigungstextil nach einem der Ansprüche 1 bis 3, **dadurch gekennzeichnet, dass** die Schussfäden (1) aus verzwirnten Fasern (3) gebildet sind, deren Kohäsion durch eine Torsion von weniger als 100 Windungen pro Meter gewährleistet wird.

5. Reinigungstextil nach Anspruch 4, **dadurch gekennzeichnet, dass** die Torsion der verzwirnten Fasern (3) einen Wert von 70 Windungen pro Meter hat.

6. Reinigungstextil nach einem der Ansprüche 1 bis 5, **dadurch gekennzeichnet, dass** jede der die Schussfäden (1) bildenden verzwirnten Fasern (3) aus mindestens 144 synthetischen Mikrofasern mit einem Titer von höchstens 1,20 dtex gebildet sind.

7. Reinigungstextil nach Anspruch 6, **dadurch gekennzeichnet, dass** jede der die Schussfäden (1) bildenden verzwirnten Fasern (3) aus 144 synthetischen Mikrofasern mit einem Titer von höchstens 1,15 dtex gebildet sind.

8. Reinigungstextil nach einem der Ansprüche 1 bis 7, **dadurch gekennzeichnet, dass** es eine Masse von 400 g/m² bis 500 g/m² besitzt.

9. Reinigungstextil nach Anspruch 8, **dadurch gekennzeichnet, dass** es eine Masse im Bereich von 440 g/m² bis 480 g/m² besitzt.

10. Reinigungstextil nach einem der Ansprüche 1 bis 9, **dadurch gekennzeichnet, dass** die Mikrofasern aus Polyester bestehen.

11. Reinigungstextil nach einem der Ansprüche 1 bis 9, **dadurch gekennzeichnet, dass** die Mikrofasern aus Polyamid oder aus einer Polyester/Polyamid-Mischung bestehen.

12. Reinigungstextil nach einem der Ansprüche 1 bis 11, **dadurch gekennzeichnet, dass** die Kettfäden (2) zu 50% aus Baumwollfasern und zu 50% aus Kunstfasern gebildet sind.

## Claims

1. Cleaning cloth having an embossed weave formed by an interlacing of weft threads (1) and of warp threads (2), the warp threads (2) consisting of a mixture of cotton fibres and of synthetic fibres, **characterized in that** the weft threads (1) consist of a plurality of twisted strands (3), each strand (3) being formed from synthetic microfibres, the linear density of which is between 0.5 and 1.15 dtex.

2. Cleaning cloth according to Claim 1, **characterized in that** the weft threads have a metric count of between 1.4 and 1.7.

3. Cleaning cloth according to Claim 2, **characterized in that** the weft threads have a metric count equal to 1.6.

4. Cleaning cloth according to one of Claims 1 to 3, **characterized in that** the weft threads (1) consist of strands (3), the cohesion of which is ensured by means of a twist lower than 100 turns per metre.

5. Cleaning cloth according to Claim 4, **characterized in that** the twist of the strands (3) is equal to 70 turns per metre.

6. Cleaning cloth according to one of Claims 1 to 5, **characterized in that** each of the strands (3) forming the weft threads (1) consists of at least 144 synthetic microfibres having a linear density at most equal to 1.20 dtex.

7. Cleaning cloth according to Claim 6, **characterized in that** each of the strands (3) forming the weft threads (1) consists of 144 synthetic microfibres having a linear density at most equal to 1.15 dtex.

8. Cleaning cloth according to one of Claims 1 to 7, **characterized in that** it has a mass of between 400 and 500 g/m².

9. Cleaning cloth according to Claim 8, **characterized in that** it has a mass of between 440 and 480 g/m².

10. Cleaning cloth according to one of Claims 1 to 9, **characterized in that** the microfibres consist of polyester.

11. Cleaning cloth according to one of Claims 1 to 9, **characterized in that** the microfibres consist of polyamide or of a mixture of polyester and polyamide.

12. Cleaning cloth according to one of Claims 1 to 11, **characterized in that** the warp threads (2) consist 50% of cotton fibres and 50% of synthetic fibres.
